# EUROPÄISCHE PATENTSCHRIFT

(11) **EP 1 564 319 B1**
(45) Veröffentlichungstag und Bekanntmachung des Hinweises auf die Patenterteilung: **07.01.2009**
(21) Anmeldenummer: 05002760.6
(22) Anmeldetag: 10.02.2005
(51) Int. Cl.: D02G 3/44, D03D 15/00, D03D 15/12

(54) **Untertage einsetzbare, aus dauerhaft antistatischem und dauerhaft flammhemmendem Gewebe bestehende Bahn**
Durable antistatic and flame-retardent fabric for underground applications
Tissu durable antistatique et ignifugé pour des applications souterraines

(30) Priorität: 12.02.2004 DE 102004006871
(43) Veröffentlichungstag der Anmeldung: 17.08.2005
(73) Patentinhaber: Dr. Klaus Schulte GmbH Chemisch-Technische Fabrikation, 44149 Dortmund (DE)
(72) Erfinder: Schulte-Wantia, Susanne, 44141 Dortmund (DE)
(74) Vertreter: Schulte, Jörg

(56) Entgegenhaltungen:
- EP-A- 0 413 886
- EP-A- 1 316 515
- DE-A1- 19 826 120
- DE-U1- 29 710 701
- US-A1- 2002 039 631

## Beschreibung

Die Erfindung betrifft eine Untertage einsetzbare Gewebebahn aus Bändchen oder Fäden aus thermoplastischem Kunststoff, die ein flächiges Tuch ergebend, miteinander verwebt und antistatisch ausgerüstet sind.

Bei üblichen aus Kunststofffäden oder auch Bändchen bestehenden Geweben kann es durch Reibung zu einer elektrostatischen Aufladung auf der Oberfläche des Gewebes kommen. Insbesondere in trockener Umgebung können diese elektrostatischen Aufladungen nicht über die Luft abfließen. Bei Kontakt mit Gegenständen, die nicht geerdet werden können oder mit Personen, können sich dann diese Aufladungen so ungünstig entladen, dass Zündfunken hoher Energie überspringen, die letztlich sogar geeignet sind, Gas, Gas-Luft-Gemische oder auch staubhaltige Luftgemische zu zünden und so Explosionen, vor allem im untertägigen Steinkohlenbergbau, auszulösen. Davon abgesehen ist die schlagartige Entladung insbesondere beim Berühren durch Personen ausgesprochen unangenehm und kann zu Unfällen führen. Denkbar sind auch andere Aufladungsgegebenheiten, beispielsweise beim Befüllen von Kunststoffgewebesäcken oder Behältern mit Schüttgut, wobei die elektrischen Ladungen auch auf benachbarte Behälter übergeleitet werden können.

Aus der EP 0 413 886 A1 ist es bekannt, neben elektrisch nicht leitenden Fäden auch elektrisch leitende Fäden einzuweben, wobei die elektrisch leitenden Fäden elektrisch leitfähigen eindispergierten Kohlenstoff aufweisen. Diese Kunststofffäden bilden sich kreuzend ein Gewebe, das hohe Festigkeitseigenschaften aufweist. Ein Gewebe dieser Art ist für die starken mechanischen Beanspruchungen, wie sie bei der Verwendung derartiger Gewebebehälter häufig vorkommen, gut geeignet. Allerdings weisen sie mit 10⁴ Ω Ableitwiderstände auf, die dazu führen können, dass sich Ladungen über die gesamte Oberfläche des Gewebes bewegen und sich an einem Punkte sammeln, wo es dann doch wieder zu schlagartigen Entladungen kommen kann. Daher sind diese Gewebe grundsätzlich nur einsetzbar, wenn eine Verbindung mit der Erde hergestellt ist, damit entstehende Aufladungen sofort von der Oberfläche des Gewebes auf die Erde überfließen können. Die elektrisch nicht leitenden Fäden oder Bändchen sind mit einem flammhemmenden, halogenhaltigen Additiv gefüllt oder beschichtet (DE 198 26 120 A1), um das Gewebe auch im untertägigen Bergbau einsetzen zu können.

Aus der GB 21 01 559 A1 ist es bekannt, ein solches Gewebe mit Metallfäden anzureichern, über die die elektrostatische Aufladung des Gewebes abgeleitet werden kann. Dabei ist allerdings nachteilig, dass die Metallfäden oder -fasern ein anderes Dehnungsverhalten als die übrigen Fäden aufweisen, sodass es häufig zu Brüchen kommt. Bei Brüchen besteht aber die Gefahr, dass die Metallfäden an der Luft korrodieren, sodass dann die Gefahr von statischen Aufladungen wieder vorhanden ist, ggf. sogar verstärkt. Weiter sind Gewebe bekannt, die insgesamt eine Beschichtung aus einem Antistatikum haben, wobei jedoch eine dauerhaft ableitfähige Sicherung nicht erreicht werden kann. Sie ist vielmehr begrenzt, sodass die Gewebe insbesondere im untertägigen Bergbau nicht einsetzbar sind. Besonders gefährlich dabei ist, dass der beispielsweise durch Abrieb eingetretene Verlust der elektrischen Leitfähigkeit nicht von außen erkennbar ist, sodass Schutzvoraussetzungen vermutet werden, die dann nicht mehr gegeben sind. Entsprechend ist die Gefahr von Unglücken größer als bei einer Nichtbeschichtung. Ähnliche Probleme treten auch bei quasi leitfähigen Fäden in Form von metallisierten Kunststofffäden auf, wobei derartige Gewebe nur mit hohem Aufwand hergestellt und verarbeitet werden können. Schon das Aufbringen einer metallischen Oberfläche ist auf einen aus einem Kunststoff gebildeten Faden aufwendig und teuer. Darüber hinaus tritt natürlich auch bei einer derartigen Ummantelung ein Reibungsverschleiß auf.

Aus der US-5 871 670 A ist ein antistatisches Additiv für thermoplastische Kunststoffe bekannt, das aus einem elektrisch leitfähigen Netz von nicht metallischen, mikrokristallinen Nadeln besteht. Dieses Netzwerk ist aufschmelzbar bzw. kann in die Schmelze eingebracht werden, sodass es beim Erkalten vorteilhaft auskristallisiert. Das entsprechende Netzwerk ist dann in die Kunststoffmasse eingebettet und damit vorteilhaft verschleißfest, da es an der Oberfläche des Fadens bzw. des Bändchens nur punktuell austritt. Gemäß der US 2002/0049631 A1 ist das Netzwerk als Beimischung zu den elektrisch leitenden Bändchen vorgesehen, um deren Leitfähigkeit zu erhöhten. Aus der DE 100 48 765 C2 ist ein als antistatisch, quasi leitend bezeichnetes Gewebe bekannt, dessen Ableitwiderstand größer als 10⁸ - 10¹¹ Ω ist. Es weist keine flammhemmenden Additve auf, sodass es im untertägigen Bergbau und ähnlich gefährdeten Bereichen nicht eingesetzt werden darf.

Grundsätzlich bekannt ist es weiter, derartige ableitfähige Gewebe insbesondere für den Bergbau Untertage auch gleichzeitig flammhemmend auszubilden, wozu in der Regel eine entsprechende Beschichtung auf das Tuch aufgebracht wird. Sie ist allerdings, weil sie auf die Oberfläche aufgebracht wird, nur relativ kurz wirksam. Aus diesem Grunde ist in der DE GM 297 10 701 vorgeschlagen worden, ein Gewebe aus elektrisch nicht leitenden und verteilt dazwischen angeordnete elektrisch leitende Kunststofffäden oder -fasern durch eine Beschichtung und/oder durch einen Flammenschutz im Granulat zusätzlich dauerhaft flammhemmend auszurüsten. Nachteilig ist, dass mit dieser feuerhemmenden Substanz Ruß und Grafit als einen antistatischen Effekt erbringende Substanzen mit eingemischt werden, was schwierig und aufwendig ist. Auf die sonstige Problematik der mit Ruß und Grafit antistatisch ausgerüsteten Kunststofffäden bezüglich der Feuergefahr ist weiter vorne hingewiesen worden.

Die DE 198 26 120 C2 stellt ein Gewebe unter Schutz, das vor allem für hochfeste Verpackungen, d. h. für sog. Big-Bags vorgesehen ist. Nur die elektrisch nicht leitenden Fäden sind mit einem flammhemmenden, halogenhaltigen Zusatzstoff ausgerüstet, während demgegenüber die elektrisch leitenden Fäden aus einem thermoplastischen Kunststoff bestehen, der entweder einen die Leitfähigkeit erhöhenden Zusatz ( zu einem Oberflächenwiderstand von < 10⁴ Ω) aufweist oder in den diese Zusatzstoffe eindispergiert sind oder die mit einem solchen Zusatzstoff beschichtet sind, wobei diese elektrisch leitenden Fäden nach dem Kern dieser Erfindung bei Wärmeeinwirkung schrumpfbar sind. Durch das Schrumpfen der elektrisch leitenden Fäden sollen sie sich der Flamme entziehen, sodass dadurch auch eine Art Flammenbekämpfung erreicht wird. Nachteilig ist aber, dass zumindest bei entsprechenden Temperaturen die Zugfestigkeit dieser Fäden stark beeinträchtigt ist, wenn nicht sogar gegen Null geht. Es wird davor gewarnt, flammhemmende Zusatzstoffe den leitenden Faden zuzumischen, da deren Festigkeit dadurch wesentlich herabgesetzt würde. Die elektrisch leitenden Fäden sollen daher schrumpfbar ausgebildet sein. Gerade im untertägigen Steinkohlenbergbau ist damit die notwendige Sicherheit nicht gewährleistet.

Der Erfindung liegt daher die Aufgabe zugrunde, eine Gewebebahn zu schaffen, die bei verbesserten Zugbelastungswerten auch in stark explosionsgefährdeten Bereichen ohne besondere Zusatzmaßnahmen eingesetzt werden kann.

Die Aufgabe wird durch die Lehre des Anspruches 1 gelöst.

Bei derart ausgerüsteten und ausgebildeten Gewebebahnen ist die für den untertägigen Steinkohlenbergbau aber auch für andere explosionsgefährdete Bereiche notwendige Sicherheit vorteilhaft gegeben. Da die für die antistatischen Eigenschaften notwendigen Additive vorteilhaft in die das Gewebe bildenden Bändchen integriert sind und darüber hinaus alle Bändchen, die ein solches Gewebe bilden und zusätzlich flammhemmend gesichert sind, kann eine solche standhafte und für die ausreichende Zeit auch voll tragende Gewebebahn zur Verfügung gestellt werden. Dabei sind solche feuerhemmend wirkenden Substanzen bzw. flammhemmend wirkenden Substanzen in den Kunststoff für die gesamten Bändchen einzugeben, die sich mit den für die Antistatik wichtigen Additiven "vertragen". Sind alle entsprechenden Fäden bzw. Bändchen entsprechend ausgerüstet, ist für den untertägigen Bergbau aber auch für alle explosionsgefährdeten Bereiche eine Gewebebahn geschaffen, die auf Dauer die notwendigen Sicherheitsvorschriften erfüllt und die darüber hinaus auch verbesserte Stabilitäts- bzw. Zugfestigkeitswerte erbringt. Durch die die Leitfähigkeit erhöhenden Additive in Form von nicht metallischen, mikrokristallinen, ein elektrisch leitendes Netz ergebende Nadeln, die in den Kunststoff eingebracht sind, wird die Leitfähigkeit des Gewebes erhöht. Diese, die Leitfähigkeit erhöhenden mikrokristallinen Nadeln bringen in den damit ausgerüsteten Bändchen die notwendigen Leitfähigkeitswerte, wobei sie sich mit den flammhemmenden Substanzen vertragen und nicht deren Wirkung beeinträchtigen oder umgekehrt. Von daher sind sie gerade für den Einsatz für Untertage bestens geeignet, zumal sie keinen wesentlichen Einfluss auf die Festigkeitswerte haben. Die Bändchen oder Fäden sind mit die Zugfestigkeit der Bändchen oder Fäden erhöhenden Additiven ausgerüstet. Dadurch wird gezielt Einfluss auf die Zugfestigkeit der gesamten Gewebebahn genommen, wobei bei Bedarf auch die Möglichkeit besteht, die Zugfestigkeit beispielsweise in Längsrichtung oder in Umfangsrichtung oder in Querrichtung gezielt zu beeinflussen.

Eine Optimierung sieht vor, dass die Nadeln in die Kunststoffschmelze so eingebracht sind, dass sie beim Abkühlen zu einem elektrisch leitenden Netz auskristallisieren. Bei entsprechender Mengenzugabe und bei entsprechender Verfahrensweise ist sichergestellt, dass sich sternenförmige Netze ergeben, die miteinander verbunden sind, sodass die notwendige Leitfähigkeit gegeben ist.

Um insbesondere im untertägigen Steinkohlenbergbau die notwendigen Zugfestigkeitswerte sicher zu garantieren und ggf. sogar noch zu steigern, sieht die Erfindung vor, dass der Teil der quasi elektrisch leitenden und der Teil der elektrisch nicht leitenden Bändchen mit die Zugfestigkeit der Bändchen oder Fäden erhöhenden Additiven gefüllt sind.

Als Additiv für die Flammhemmung wird nach einer weiteren Ausbildung das halogenfreie Produkt "Flamestab NOR 116" eingesetzt, wobei dies von der Firma Ciba hergestellte Produkt auch als "Flame Retardant and UV Stabilizer for Polyolefin Flame Retardant Applications" bezeichnet wird. Flamestab NOR 116 eignet sich deshalb besonders gut für den hier vorgesehenen Einsatzfall, weil damit die Flammschutzeigenschaften optimal zu verwirklichen sind. Diese halogenfreien Substanzen bringen eine ausreichende Wärme- und UV-Beständigkeit.

Um die jeweils gewünschten und notwendigen Eigenschaften für das im untertägigen Berg- und Tunnelbau einzusetzende Gewebe zu erreichen, ist es notwendig, dass das die Leitfähigkeit erhöhende Additiv mit einem Masseanteil von 5 bis 20 %, vorzugsweise 15 bis 18 % in die Schmelze der Bändchen eingegeben ist. Dass die Flammhemmung erbringende Additiv ist mit einem Flammmasseanteil von 0,5 bis 1,8 % vorzugsweise 1 % der Schmelze der Bändchen zugemischt.

Das entsprechende Tuch bzw. die Gewebebahn soll im untertägigen Bergbau eingesetzt werden, wobei es von Vorteil ist, wenn die das Tuch bildenden Bändchen zu einem Untertagestützpfeiler oder -behälter oder zu Stützschläuchen oder zu Kissen vernäht sind, wobei die Nähte aus den quasi elektrisch leitenden Bändchen oder Fäden bestehen und wobei in den Nähten die Zahl dieser Bändchen oder Fäden stark erhöht ist. Das entsprechende Tuch bzw. die Gewebebahn eignet sich optimal, weil die nicht metallischen, mikrokristallinen, ein elektrisch leitendes Netz ergebenden Nadeln im Kunststoff dafür sorgen, dass sich schädliche Aufladungen nicht aufbauen können, weil vor allem eine permanente Corona-Entladung stattfindet. Die Ladungen werden über die recht große Fläche der Gewebebahn gesehen verteilt, sodass lokale Konzentrationen von elektrischer Ladung, die gefährlich werden können, vermieden sind. Weiter bestehen die Nähte aus quasi elektrisch leitenden Bändchen, so dass sich auch noch zusätzlich eine Art Hauptleiter ergibt, über den sich bildende Ladungen gezielt und einfach abgeführt werden können. Die jeweilige Naht bildet dann also vorteilhaft einen durchgehenden Zentralleiter. Halogenfreie Additive zur Flammhemmung sind besonders gut zu verarbeiten.

Weiter ist es von Vorteil, wenn die am Gebirge anliegenden Bereiche der Untertagestützpfeiler oder Stützschläuche eine erhöhte Anzahl quasi elektrisch leitender Bändchen, vorzugsweise 40 bis 75 % aufweisen. Durch diese gezielte Anhäufung der leitenden Teile bzw. Bändchen im Kopf- und Fußbereich und darüber hinaus durch die Verbindung durch die Naht mit den angehäuften leitenden Fäden bzw. Bändchen ist die Gewähr gegeben, dass auch unter ungünstigen Verhältnissen immer die notwendige Bekämpfung von statischen Aufladungen und ähnlichen Problemen schnell und sicher abgewickelt wird. Die Gewebebahn kann vor allem im untertägigen Bergbau eingesetzt werden, da, selbst wenn einmal ein Brand auftreten sollte, das Gewebe das Feuer nicht unterstützt, sondern vielmehr sich quasi neutral verhält bzw. zu einem Erlöschen des Feuers beiträgt.

Unterstützt wird die Ausrüstung des Gewebes durch ein Additiv, bei dem die Nadeln in Form eines "permanent antistatic Agent Ciba Irgastat P 18 und/oder P 22 und/oder Pebax von Atofina Chemicals" zugemischt sind.

Weiter vom ist darauf hingewiesen worden, dass es zweckmäßig ist, die Bändchen bzw. Fäden mit einem die Zugfestigkeit erhöhenden Additiv zu versehen, wobei die Erfindung auch dadurch zu verwirklichen ist, dass die Bändchen mit einer die Zugfestigkeit erhöhenden Schicht versehen sind. Eine solche Beschichtung ist unter Umständen leichter aufzubringen, wobei nicht nur an eine die einzelnen Bändchen oder Fäden umgebende Beschichtung zu denken ist, sondern auch an eine die Gewebebahn abdeckende Schicht. Diese Schicht kann dabei gleichzeitig auch zu einer ggf. gewünschten Wasserdichtigkeit beitragen oder dazu führen, je nachdem in welcher Stärke sie aufgebracht wird. Sie kann über Zusätze gleichzeitig flammhemmend und/oder antistatisch ausgerüstet werden.

Je nach Einsatzbereich oder erforderlicher Sicherheit kann es ausreichen, wenn, wie erfindungsgemäß vorgeschlagen, dass das Tuch aus den das Grundmaterial darstellenden, nicht leitenden Bändchen/Fäden besteht, in das oder auf das quasi elektrisch leitende Bändchen und/oder Fäden nur in Längsrichtung oder nur in Querrichtung und in geringem Abstand von < 30 mm verlaufend eingebracht oder aufgebracht sind. Unter den erwähnten Gegebenheiten reicht dies aus, wobei der Abstand gering ist, dennoch aber das Verarbeiten erleichtert ist.

Eine weitere Ausbildung sieht vor, dass das Tuch eine Beschichtung aufweist, der ein "permanent antistatic Agent Ciba Irgastat P 18 und/oder P 22" zugemischt ist, sodass die gesamte Beschichtung nicht nur abdichtend wirkt, sondern gleichzeitig auch für die notwendige elektrische Ableitung sorgt. Es kann somit nicht zu einer Beeinträchtigung, d. h. zu einer Aufladung von Flächenbereichen oder gar der ganzen Fläche beispielsweise einer Untertage eingesetzten Gewebebahn kommen, sodass die notwendige Sicherheit und auch Dichtigkeit gewährleistet ist. Dabei ist es von Vorteil, wenn die Beschichtung nur auf die dem Gebirge abgewandte Seite des Tuches, dieses ganz oder zumindest weitgehend abdichtend, aufgebracht ist, weil auf der dem Gebirge zugewandten Seite eine Beeinträchtigung bzw. Aufladung nicht gefährdend ist und weil man auf diese Art und Weise die Kosten geringer halten kann. Vorteilhaft ist es aber, auf beiden Seiten des Tuches eine solche Beschichtung vorzusehen.

Die Erfindung zeichnet sich insbesondere dadurch aus, dass in untertägigen Bergbau mit seinen vielen Gefährdungsbereichen nunmehr auch ein vorteilhaft zu verarbeitendes Gewebe in Form von Gewebebahnen aus Bändchen eingesetzt wird, Diese Gewebebahn ist dauerhaft antistatisch und gleichzeitig auch dauerhaft flammhemmend ausgerüstet, sodass sie den besonderen Bedingungen und Auflagen im untertägigen Bergbau voll genügt, wobei die Zugfestigkeit der Bändchen durch Additive deutlich verbessert wird. Darüber hinaus ist die dauerhafte Wirkung bezüglich Flammhemmung aller Fäden wie auch Antistatik bei Einhaltung der Zugfestigkeit von Vorteil, weil gerade bei den Einsätzen im untertägigen Bergbau nicht verhindert werden kann, dass auch eine hohe Belastung der Fäden bzw. der Bändchen bzw. der gesamten Gewebebahn auftritt. Die zum Einsatz vorgesehene Gewebebahn aus Bändchen oder Fäden aus thermoplastischem Kunststoff ist so ausgebildet, dass die für die antistatische Wirkung wichtigen Bändchen die für die Quasi-Leitfähigkeit wichtigen Bestandteile in Form der nicht metallischen, mikrokristallinen, ein elektrisch leitendes Netz ergebenden Nadeln enthalten, die auf Dauer ihre Wirkung behalten, d. h. auch dann, wenn diese Gewebebahnen über längere Zeit entsprechend wirksam und sicher sein müssen. Auch die Wasserdichtigkeit ist zu gewährleisten, insbesondere wenn eine Beschichtung aus einem über die notwendige Antistatik und/oder Flammhemmung verfügende Masse besteht. Insgesamt gesehen ist somit eine Lösung vorgegeben, die für alle explosionsgefährdeten Bereiche, insbesondere für den Untertagebergbau optimal geeignet ist.

Weitere Einzelheiten und Vorteile der Erfindung ergeben sich aus der nachfolgenden Beschreibung der zugehörigen Zeichnungen, in denen ein bevorzugtes Ausführungsbeispiel mit den dazu notwendigen Einzelheiten und Einzelteilen dargestellt ist. Es zeigen:
- Figur 1: einen Untertagestützpfeiler aus Gewebe mit dauerhaft antistatischem und dauerhaft flammhemmendem Bändchen,
- Figur 2: eine Draufsicht auf ein entsprechende Gewebebahn in vergrößerter Wiedergabe,
- Figur 3: einen einzelnen Faden bzw. ein Bändchen mit einem deutlich wiedergegebenen mikrokristallinen Netzwerk,
- Figur 4: eine untertägige Strecke mit auf dem Ausbau ausgelegten Gewebebahnen,
- Figur 5: eine Gewebebahn mit zusätzlicher Beschichtung und
- Figur 6: einzelne Fäden im Schnitt mit und ohne die Zugfestigkeit erhöhender Schicht.

Figur 1 zeigt einen im untertägigen Bergbau häufig eingesetzten Unterstützungspfeiler 1, der zwischen Hangendem 2 und Liegendem 3 bzw. Streckensohle 34 und Firste 2 eingesetzt und verspannt ist, um den Hohlraum 7 bzw. die Strecke ausreichend lange offen halten zu können. Dieser Unterstützungspfeiler 1 besteht aus einem Tuch 10 bzw. einer Gewebebahn, die so zusammengenäht ist, dass in der Regel mit einer Naht 18 auszukommen ist. Dadurch entsteht ein einen großen Durchmesser aufweisender Schlauch, in den über den Füllstutzen 5 Baustoff eingefüllt wird. Mit 4 ist der Fußbereich und mit 6 ein Stützring bezeichnet, der im Kopfbereich 8 des Unterstützungspfeilers 1 angeordnet ist.

Bei der Darstellung in Figur 1 sind nur die quasi elektrisch leitenden bzw. die elektrisch leitend gemachten Bändchen 11, 12, 11', 12' bzw. 15 über die gesamte Oberfläche des Unterstützungspfeilers 1 verteilt angedeutet, während die elektrisch nicht leitenden Bändchen 13, 14 bzw. 16 nur in einem kleinen Teilbereich wiedergegeben sind. Es versteht sich, dass sowohl der Teil 15 mit den quasi elektrisch leitenden Bändchen 11, 12 wie auch der Teil 16 mit den elektrisch nicht leitenden Bändchen 13, 14 sich über die gesamte Oberfläche des Unterstützungspfeilers 1 erstreckt. Im Bereich der Naht 18 sind die quasi elektrisch leitenden Bändchen 11, 12 soweit angereichert, dass sich fast ein Stab ergibt, über den eine Entladung bzw. eine Entlastung leicht möglich ist. Von daher ist auch hier das Bezugszeichen 15 zusätzlich angebracht, um dieses quasi zu untermauern.

Das Gebirge 20, das das Hangende 2 bzw. die First und das Liegende 3 bzw. die Streckensohle 34 bildet, trifft im Anliegebereich 21 bzw. 22 mit dem Tuch 10 und den entsprechenden Bändchen 11, 12, 13, 14 zusammen. Da hier ebenfalls die quasi elektrisch leitenden Bändchen 11, 12 angereichert sind, ist hier für einen zusätzlichen Kontakt mit der Erde gesorgt bzw. ist eine Möglichkeit geschaffen, Aufladungen schnell abzubauen, indem z. B. eine Corona-Entladung stattfindet.

Figur 2 zeigt in vergrößerter Wiedergabe ein solche Gewebebahn bzw. Tuch 10 aus quasi elektrisch leitenden Bändchen 11, 12, 11', 12' und elektrisch nicht leitenden Bändchen 13, 13', 14, 14'. Es wird deutlich, dass die quasi elektrisch leitenden Bändchen 11, 12 bzw. entsprechendes Teil 15 ein Gewebekreuz 40 bildet, das in das übrige Tuch 10 integriert oder auf dieses aufgelegt ist, um so das Entstehen von Aufladungen wirksam zu vermeiden.

Figur 3 zeigt einen einzelnen derartigen Faden, der zu einem Bändchen 11 bzw. 12 gehört und der mit ein Netz 28 bildenden Nadeln 24, 25, 26 ausgerüstet ist, die aufgrund ihrer Netzbildung einen Fließweg 27 wiedergeben bzw. vorgeben. Dieser ist sehr stark hervorgehoben, um seine Existenz bzw. seinen Verlauf zu verdeutlichen. In Wirklichkeit sind auch hier nur die einzelnen Nadeln 24, 25, 26 jeweils in Verbindung, nicht aber eine entsprechend stabilere Verbindung entsprechender Nadeln 24 bis 26. Durch die Art und Ausbildung der einzelnen Nadeln ist aber, wie Figur 3 verdeutlicht, auf jeden Fall sichergestellt, dass über sie quasi elektrisch leitende Fäden bzw. Bändchen 11 und 12 zur Verfügung gestellt werden können.

In Figur 4 ist eine ins Gebirge 20 getriebene Strecke 29 wiedergegeben, die über Ausbaubögen 31 abgestützt ist. Um ein möglichst dichtes Anliegen der Ausbaubögen 31 an den Gebirgsschichten 33 bzw. dem Gebirge 20 zu erreichen, ist ein Stützschlauch 30 auf den oberen Teil des Ausbaubogen aufgelegt. Außerdem sind die Gewebebahnen bzw. Tücher 10 erkennbar, die einander ggf. überdeckend ebenfalls auf den Ausbaubogen 31 aufgelegt sind und die im oberen Bereich beispielsweise durch den Stützschlauch auf den Ausbaubogen 31 aufgepresst werden. In der Regel sind diese Tücher 10 bzw. Gewebebahnen auch über den Bereich des Ausbisses des Flözes 32 hinweggezogen, um zu verhindern, dass das relativ feinkörnige Material in die Strecke bzw. den Hohlraum 7 hineinfällt. Nicht gezeigt ist in Figur 4, dass in der Regel zusätzlich zu der Gewebebahn bzw. dem Tuch 10 auch Verzugmatten zum Einsatz kommen, die vom Ausbaubogen 31 gesehen die Gewebebahn bzw. das Tuch 10 abstützen.

Figur 5 zeigt eine solche Gewebebahn bzw. ein Tuch 10, das auf der Seite 36 mit einer Beschichtung 35 versehen ist, um das Tuch 10 bzw. die Gewebebahn entsprechend weitgehend wasserdicht zu gestalten. Diese Beschichtung 35 ist in der Regel mit dem die Antistatik erhöhenden Additiv ausgerüstet, um hier auch in diesem Bereich das Entstehen von entsprechenden Aufladungen einzuschränken bzw. zu vermeiden.

Figur 6 schließlich zeigt einen Schnitt durch ein Bändchen 11, 12, 13, 14 bzw. besser gesagt durch einen einzelnen Faden eines solchen Bändchens, wobei dieser Faden nach dem oberen Schnitt mit dem die Leitfähigkeit erhöhenden Additiv ausgerüstet ist und somit quasi elektrisch leitend geworden ist, während nach Figur 6 eine Schicht 38 vorgesehen ist, über die gezielt die Zugfestigkeit der nicht elektrisch leitenden Bändchen 11 bzw. Fäden erhöht wird. Denkbar ist es dabei auch, entsprechende Additive in den Kunststoff des Fadens 11, 12, 13, 14 hineinzubringen, wobei durch die Aufzählung auch der Bezugs zeichen 13 und 14 deutlich gemacht ist, dass diese die Zugfestigkeit erhöhenden Additive eben auch mit in die quasi elektrisch leitenden Fäden hineingebracht wird.

Alle genannten Merkmale, auch die den Zeichnungen allein zu entnehmenden, werden allein und in Kombination als erfindungswesentlich angesehen.

## Patentansprüche

1. Untertage einsetzbare Gewebebahn aus Bändchen (11, 12, 13, 14) oder Fäden aus thermoplastischem Kunststoff, die ein flächiges Tuch (10) ergebend miteinander verwebt sind und von denen ein Teil (16) elektrisch nicht leitend und ein anderer Teil (15) dauerhaft antistatisch ausgebildet sind, **dadurch gekennzeichnet, dass** der dauerhaft antistatische Teil (15) durch Eindispergieren von die Leitfähigkeit erhöhenden Additiven in der Form von nichtmetallischen, mikrokristallinen, ein elektrisch leitendes Netz (28) ergebenden Nadeln (24, 25, 26) quasi elektrisch leitend und eine permanent antistatische Wirkung von 10⁸ bis 10¹¹ Ω ergebend und, dass die Bändchen (11,12,13,14) oder Fäden insgesamt durch Eindispergieren von feuerhemmend wirkenden Substanzen in Form eines halogenfreien Produktes dauerhaft flammhemmend ausgeführt sind und dass die Bändchen (11, 12, 13, 14) oder Fäden mit einem die eine Zugfestigkeit der Bändchen (11,12,13,14) oder Fächen erhöhenden Additiven ausgerüstet sind.

2. Untertage einsetzbare Gewebebahn nach Anspruch 1,
**dadurch gekennzeichnet,**
**dass** die Nadeln (24, 25, 26) in die Kunststoffschmelze so eingebracht sind, dass sie beim Abkühlen zu einem elektrisch leitenden Netz (28) auskristallisieren.

3. Untertage einsetzbare Gewebebahn nach einem der vorhergehenden Ansprüche,
**dadurch gekennzeichnet,**
**dass** der Teil (15) und der Teil (16) der Bändchen (11, 12, 13) mit die Zugfestigkeit der Bändchen (11, 12, 13, 14) oder Fäden erhöhenden Additiven gefüllt sind.

4. Untertage einsetzbare Gewebebahn nach einem der vorhergehenden Ansprüche,
**dadurch gekennzeichnet,**
**dass** als Additiv für die Flammhemmung das halogenfreie Produkt "Flamestab NOR 116" eingesetzt ist.

5. Untertage einsetzbare Gewebebahn nach einem der vorhergehenden Ansprüche,
**dadurch gekennzeichnet,**
**dass** das die Leitfähigkeit erhöhende Additiv mit einem Wasseranteil von 15 bis 20, vorzugsweise 15 bis 18 % in die Schmelze der Bändchen (11, 12, 15) eingegeben ist.

6. Untertage einsetzbare Gewebebahn nach einem der vorhergehenden Ansprüche,
**dadurch gekennzeichnet,**
**dass** das die Flammhemmung erbringende Additiv mit einem Wasseranteil von 0,5 bis 1,8 %, vorzugsweise 1 %, der Schmelze der Bändchen (13, 14, 16) zugemischt ist.

7. Untertage einsetzbare Gewebebahn nach einem der vorhergehenden Ansprüche,
**dadurch gekennzeichnet,**
**dass** die das Tuch (10) bildenden Bändchen (11, 12, 13, 14) zu einem Untertagestützpfeiler (1) oder -behälter oder zu Stützschläuchen (30) oder zu Kissen vernäht sind, wobei die Nähte (18) der Stützschläuche (30), der Behälter oder Kissen aus den quasi elektrisch leitenden Bändchen (11, 12, 15) oder Fäden bestehen und wobei in den Nähten die Zahl dieser Bändchen (11, 12, 15) oder Fäden stark erhöht ist.

8. Untertage einsetzbare Gewebebahn nach Anspruch 7,
**dadurch gekennzeichnet,**
**dass** die am Gebirge (20) anliegenden Bereiche (21, 22) der Untertagestützpfeiler (1) oder Stützschläuche (30) eine erhöhte Anzahl quasi elektrisch leitender Bändchen (11, 12, 15), vorzugsweise 40 bis 75 % aufweisen.

9. Untertage einsetzbare Gewebebahn nach einem der vorhergehenden Ansprüche,
**dadurch gekennzeichnet,**
**dass** die Bändchen (11, 12, 13, 14) mit einer die Zugfestigkeit erhöhenden Schicht (38) versehen sind.

10. Untertage einsetzbare Gewebebahn nach einem der vorhergehenden Ansprüche,
**dadurch gekennzeichnet,**
**dass** das Tuch (10) aus den das Grundmaterial darstellenden, nicht leitenden Bändchen (11, 12, 13, 14)/Fäden besteht, in das oder auf das quasi elektrisch leitende Bändchen (11, 12, 15) und/oder Fäden nur in Längsrichtung oder nur in Querrichtung und in geringem Abstand von < 30 mm verlaufend eingebracht oder aufgebracht sind.

11. Untertage einsetzbare Gewebebahn nach einem der vorhergehenden Ansprüche,
**dadurch gekennzeichnet,**
**dass** das Tuch (10) eine Beschichtung (35) aufweist, der ein "permanent antistatic Agent Ciba Irgastat P 18 und/oder P 22" zugemischt ist.

12. Untertage einsetzbare Gewebebahn nach Anspruch 11,
**dadurch gekennzeichnet,**
**dass** die Beschichtung (35) nur auf die dem Gebirge (20) abgewandte Seite (36) des Tuches (10), dieses ganz oder zumindest weitgehend abdichtend, aufgebracht ist.

## Claims

1. Textile web for underground applications comprising strips (11, 12, 13, 14) or threads made of thermoplastic plastic, which are interwoven with one another to yield a plane fabric (10) and of which a portion (16) is electrically non-conductive and another portion (15) is permanently antistatic, **characterized in that** the permanently antistatic portion (15) is quasi electrically conductive and has a permanently antistatic effect of from 10⁸ to 10¹¹ Ω by dispersing into it the conductivity increasing additives in the form of non-metallic, microcrystalline needles (24, 25, 26) to yield an electrically conductive grid (28), and **in that** the strips (11, 12, 13, 14) or threads are collectively flame-retarding on a permanent basis by dispersing into them substances having a fire-retarding effect in the form of a halogen-free product and that the strips (11, 12, 13, 14) or threads are furnished with an additive which increases the tensile strength of the strips (11, 12, 13, 14) or threads.

2. Textile web for underground applications according to Claim 1,
**characterized in that**
the needles (24, 25, 26) are introduced into the plastic melt in such a way that they crystallize out during the cooling down process to form an electrically conductive grid (28).

3. Textile web for underground applications according to any one of the preceding Claims,
**characterized in that**
the portion (15) and the portion (16) of the strips (11, 12, 13) are filled with additives which increase the tensile strength of the strips (11, 12, 13, 14) or threads.

4. Textile web for underground applications according to any one of the preceding Claims,
**characterized in that**
the halogen-free product "Flamestab NOR 116" is used as additive for flame retardancy.

5. Textile web for underground applications according to any one of the preceding Claims,
**characterized in that**
the conductivity increasing additive having a water content of from 15 to 20, preferably 15 to 18 %, is introduced into the melt of the strips (11, 12, 15).

6. Textile web for underground applications according to any one of the preceding Claims,
**characterized in that**
the additive providing the flame retardancy having water content of from 0.5 to 1.8 %, preferably 1 %, is admixed to the melt of the strips (11, 12, 16).

7. Textile web for underground applications according to any one of the preceding Claims,
**characterized in that**
the strips (11, 12, 13, 14) forming the fabric (10) are sewn up to form an underground supporting pillar (1) or underground supporting container or to form supporting hoses (30) or to form cushions, with the seams (18) of the supporting hoses (30), of the containers or cushions consisting of the quasi electrically conductive strips (11, 12, 15) or threads and with the number of these strips (11, 12, 15) or threads being significantly increased in the seams.

8. Textile web for underground applications according to Claim 7,
**characterized in that**
the regions (21, 22) of the underground supporting pillars (1) or supporting hoses (30) adjacent to the rock formation (20) have an increased number of quasi electrically conductive strips (11, 12, 15), preferably 40 to 75 %.

9. Textile web for underground applications according to any one of the preceding Claims,
**characterized in that**
the strips (11, 12, 13, 14) are provided with a layer (38) which increases the tensile strength.

10. Textile web for underground applications according to any one of the preceding Claims,
**characterized in that**
the fabric (10) consists of the non-conductive strips (11, 12, 13, 14)/threads constituting the base material, into or onto which fabric (10) quasi electrically conductive strips (11, 12, 15) and/or threads are embedded or applied only in longitudinal direction or only in transverse direction and run along at a small distance < 30 mm.

11. Textile web for underground applications according to any one of the preceding Claims,
**characterized in that**
the fabric (10) comprises a coating (35) having a permanent antistatic Agent Ciba lrgastat P 18 and/or P 22 admixed thereto.

12. Textile web for underground applications according to Claim 11,
**characterized in that**
the coating (35) is applied only on the side (36) of the fabric (10) facing away from the rock formation (20), sealing said fabric (10) completely or at least to a large extent.

## Revendications

1. Ruban textile utilisable en souterrain composé de bandelettes (11, 12, 13, 14) ou de fils en matière synthétique thermoplastique qui sont tissés ensemble de manière à former un tissu (10) plan et dont une partie (16) est conçue de manière à ne pas conduire le courant et une autre partie (15) est conçue de manière à être en permanence antistatique, **caractérisé en ce que** la partie (15) en permanence antistatique est réalisée de manière à quasiment conduire le courant et à produire un effet antistatique permanent de 10⁸ à 10¹¹ Ω par dispersion d'additifs augmentant la conductibilité sous forme d'aiguilles (24, 25, 26) non métalliques microcristallines formant un réseau (28) conducteur de courant, et **en ce que** les bandelettes (11, 12, 13, 14) ou les fils sont réalisés de manière à être dans leur ensemble ignifuges en permanence par dispersion de substances ayant un effet ininflammable sous forme d'un produit sans halogène, et **en ce que** les bandelettes (11, 12, 13, 14) ou les fils sont équipés d'additifs augmentant la résistance à la traction des bandelettes (11, 12, 13, 14) ou des fils.

2. Ruban textile utilisable en souterrain selon la revendication 1,
**caractérisé en ce que**
les aiguilles (24, 25, 26) sont introduites dans la masse fondue de matière synthétique de telle sorte que, lors du refroidissement, elles se cristallisent en un réseau (28) conducteur de courant.

3. Ruban textile utilisable en souterrain selon l'une quelconque des revendications précédentes,
**caractérisé en ce que**
la partie (15) et la partie (16) des bandelettes (11, 12, 13) sont remplies d'additifs augmentant la résistance à la traction des bandelettes (11, 12, 13, 14) ou des fils.

4. Ruban textile utilisable en souterrain selon l'une quelconque des revendications précédentes,
**caractérisé en ce que**
le produit sans halogène « Flamestab NOR 116 » est utilisé comme additif pour l'ignifugeage.

5. Ruban textile utilisable en souterrain selon l'une quelconque des revendications précédentes,
**caractérisé en ce que**
l'additif augmentant la conductibilité est ajouté à la masse fondue des bandelettes (11, 12, 15) avec une teneur en eau de 15 à 20, de préférence 15 à 18 %.

6. Ruban textile utilisable en souterrain selon l'une quelconque des revendications précédentes,
**caractérisé en ce que**
l'additif ignifuge est mélangé à la masse fondue des bandelettes (13, 14, 16) avec une teneur en eau de 0,5 à 1,8 %, de préférence 1 %.

7. Ruban textile utilisable en souterrain selon l'une quelconque des revendications précédentes,
**caractérisé en ce que**
les bandelettes (11, 12, 13, 14) constituant le tissu (10) sont cousues vers un pilier de soutènement souterrain (1) ou vers un récipient souterrain ou vers des tuyaux de support (30) ou vers des coussins, les coutures (18) des tuyaux de support (30), des récipients ou des coussins étant composées des bandelettes (11, 12, 15) ou des fils quasiment conducteurs de courant et le nombre de ces bandelettes (11, 12, 15) ou fils étant considérablement plus élevé dans les coutures.

8. Ruban textile utilisable en souterrain selon la revendication 7,
**caractérisé en ce que**
les zones (21, 22) des piliers de soutènement souterrains (1) ou des tuyaux de support (30) appuyées contre la roche (20) présentent un nombre plus élevé de bandelettes (11, 12, 15) quasiment conductrices de courant, de préférence 40 à 75 %.

9. Ruban textile utilisable en souterrain selon l'une quelconque des revendications précédentes,
**caractérisé en ce que**
les bandelettes (11, 12, 13, 14) sont dotées d'une couche (38) augmentant la résistance à la traction.

10. Ruban textile utilisable en souterrain selon l'une quelconque des revendications précédentes,
**caractérisé en ce que**
le tissu (10) est composé des bandelettes (11, 12, 13, 14) / fils non conducteurs représentant le matériau de base, tissu dans lequel ou sur lequel des bandelettes (11, 12, 15) et/ou des fils quasiment conducteurs de courant sont introduits ou appliqués de manière à s'étendre uniquement dans le sens longitudinal ou uniquement dans le sens transversal et avec un minime écartement < 30 mm.

11. Ruban textile utilisable en souterrain selon l'une quelconque des revendications précédentes,
**caractérisé en ce que**
le tissu (10) présente un revêtement (35) qui est mélangé à un « permanent antistatic Agent Ciba Irgastat P 18 et/ou P 22 ».

12. Ruban textile utilisable en souterrain selon la revendication 11,
**caractérisé en ce que**
le revêtement (35) est appliqué uniquement sur le côté (36) opposé à la roche (20) du tissu (10) de manière à rendre ce dernier complètement ou au moins en grande partie étanche.
